# EUROPÄISCHE PATENTSCHRIFT

(11) **EP 0 423 555 B1**
(45) Veröffentlichungstag und Bekanntmachung des Hinweises auf die Patenterteilung: **29.09.1993**
(21) Anmeldenummer: 90119115.5
(22) Anmeldetag: 05.10.1990
(51) Int. Cl.: C25F 3/04, B41N 3/03

(54) **Verfahren und Vorrichtung zur elektrochemischen Aufrauhung einer Metalloberfläche**
Process and apparatus for the electrochemical graining of a metal surface
Procédé et dispositif pour le grainage électrochimique d'une surface métallique

(30) Priorität: 18.10.1989 DE 3934683
(43) Veröffentlichungstag der Anmeldung: 24.04.1991
(73) Patentinhaber: Hausmann, Kurt, D-86399 Bobingen (DE)
(72) Erfinder: Hausmann, Kurt, D-86399 Bobingen (DE)
(74) Vertreter: Munk, Ludwig, Dipl.-Ing.

(56) Entgegenhaltungen:
- US-A- 4 432 846
- US-A- 4 455 200
- CHEMICAL ABSTRACTS, Band 108, Nr. 20, Mai 1988, Seite 565, Zusammenfassung Nr. 175955r, Columbus, Ohio, US; & DD-A-249 052 (VEB MANSFELD KOMBINAT "WILHELM PIECK"; FORSCHUNGSINSTITUT FÜR NE-METALLE) 26-08-1987

## Beschreibung

Die Erfindung betrifft gemäß einem ersten Erfindungsgedanken ein Verfahren zur elektrochemischen Aufrauhung der Oberfläche von vorzugsweise bandförmigem Trägermetall, insbesondere für Druckplatten, vorzugsweise Offset-Druckplatten, bei dem das Trägermetall vorzugsweise nach einer Entfettung in ein mehrere Zonen enthaltendes Elektrolytbad eingebracht und im Bereich jeder Zone der Wirkung von in das Elektrolytbad eingeleitetem Wechselstrom ausgesetzt wird, und geht gemäß einem weiteren Erfindungsgedanken auf eine bevorzugte Vorrichtung zur Durchführung dieses Verfahrens.

Aus der US-A 3 755 116 sind ein Verfahren und eine Vorrichtung obenerwähnter Art bekannt. Bei dieser bekannten Lösung sind zwar zwei Zonen vorgesehen, denen jeweils eine Kammer einer durch eine Zwischenwand in zwei Kammern unterteilten Wanne zugeordnet ist. Die Zwischenwand ist jedoch mit einer Durchtrittsausnehmung für das bandförmige Trägermetall versehen, so daß die beiden Kammern miteinander kommunizieren und wie ein einheitlicher Raum fungieren. Die Wahl spezieller Aufrauhparameter, wie beispielsweise die Wahl einer speziellen Temperatur für jede Zone und/oder die Wahl eines speziellen Elektrolyts für jede Zone, ist hierbei nicht möglich. Auch die Stromdichte und Stromfrequenz stimmen zwangsläufig in beiden Zonen überein. Es ist zwar jeder Kammer eine Elektrode zugeordnet. Die vorgesehenen Elektroden liegen jedoch an derselben Stromquelle, so daß sich überall dieselbe Stromdichte und -frequenz ergeben. In einem anderen Fall wären auch Störungen zu befürchten.

Die Erfahrung hat gezeigt, daß hierbei mit vertretbarem Aufwand nur eine sehr ungleichmäßige Rauhigkeit mit vergleichsweise wenig Vertiefungen erreicht wird, die ungleichmäßig über die Oberfläche verteilt sind und die nicht smutfrei sind. Die Folge der ungleichmäßigen Rauhigkeit sind sichtbare Streifen. Bei dem in den Vertiefungen sich niederschlagenden Smut handelt es sich um eine Art Sumpf von aus der Oberfläche herausgelösten, kleinen Teilchen. Es ergibt sich dementsprechend eine schwarze Färbung der Oberfläche, was bei Druckplatten unerwünscht ist, da hierbei beim Druckbetrieb die farbführenden und die nichtfarbführenden Flächen nur sehr schlecht unterscheidbar sind. Bisher ist daher eine Nachbehandlung in Form einer Nachätzung mit anschließender Neutralisation zur Smutbeseitigung erforderlich. Abgesehen davon ist bisher nur im Falle sehr langer Verweilzeiten überhaupt eine Oberflächenrauhigkeit erreichbar, die bei der Herstellung von Druckplatten akzeptabel ist. Es ergeben sich dementsprechend schon aus diesem Grunde ein hoher Energie- und Zeitbedarf, was sich ungünstig auf die Wirtschaftlichkeit auswirkt, von dem zusätzlichen Aufwand zur Smutbeseitigung ganz abgesehen.

Hiervon ausgehend ist es die Aufgabe der vorliegenden Erfindung, ein Verfahren eingangs erwähnter Art mit einfachen und kostengünstigen Mitteln so zu verbessern, daß nicht nur eine gleichmäßig aufgerauhte, streifen- und smutfreie Oberfläche erzeugt werden kann, sondern auch eine hohe Wirtschaftlichkeit erreicht wird. Eine weitere Aufgabe der vorliegenden Erfindung besteht darin, eine zur Durchführung des Verfahrens geeignete und besonders zweckmäßige Vorrichtung bereitzustellen.

Die auf das Verfahren sich beziehende Lösung besteht erfindungsgemäß darin, daß die Stromfrequenz in der ersten Zone größer und die Stromdichte zumindest nicht kleiner als in der zweiten Zone sind, in welcher eine längere Verweilzeit eingehalten wird als in der ersten Zone, und daß eine dritte Zone vorgesehen ist, in welcher die Stromfrequenz am größten ist.

Mit diesen Maßnahmen wird die gestellte Aufgabe in einfacher und kostengünstiger Weise gelöst. Die vergleichsweise hohe Frequenz im Bereich der ersten Stufe führt zu vergleichsweise vielen Angriffspunkten im Bereich der aufzurauhenden Oberfläche, d. h. an vergleichsweise vielen Stellen dieser Oberfläche beginnen sich kleine Vertiefungen zu bilden. Diese bleiben infolge der vergleichsweise kleinen Verweilzeit in der ersten Stufe jedoch vergleichsweise klein und werden erst im Bereich der zweiten Stufe infolge der dort vorgesehenen langen Verweilzeit stark vergrößert. Infolge der dort vorgesehenen, niedereren Frequenz ergibt sich jedoch keine nennenswerte Änderung der Verteilung mehr. Die anschließend im Bereich der dritten Stufe noch zur Anwendung kommende, besonders hohe Frequenz bewirkt in erster Linie die Beseitigung des zwischenzeitlich im Bereich der Vertiefungen sich abgesetzten Smuts. Insgesamt ergibt sich dementsprechend eine streifen- und smutfreie Oberfläche mit vielen, gleichmäßig verteilten, vergleichsweise tiefen Vertiefungen und dementsprechend mit einer auch für hohe Ansprüche ausreichenden Rauhtiefe mit gleichmäßiger Rauhigkeitsverteilung. Versuche haben gezeigt, daß auch bei Verwendung von schwierigen Materialien, wie beispielsweise Al 3003, die bisher nur auf mechanischem Wege aufgerauht werden konnten, innerhalb einer vergleichsweise geringen Gesamtbearbeitungszeit eine praktisch weiße, streifen- und smutfreie Oberfläche mit guter Rauhigkeit erreicht wird, was gegenüber dem Stand der Technik nicht nur eine Qualitätsverbesserung, sondern auch eine Zeit- und Energieersparnis bringt. Ein weiterer Vorteil der erfindungsgemäßen Maßnahmen ist darin zu sehen, daß infolge der erzielbaren Smutfreiheit jede Art von Nachbearbeitung in Form von Nachätzung und anschließender Neutralisierung und Spülung entfällt. Die Erfindung ergibt daher auch eine ausgezeichnete Gesamtwirtschaftlichkeit.

Mit Vorteil kann die Stromdichte im Bereich der ersten Zone ebenfalls größer als im Bereich der zweiten Zone sein. Aufgrund der dementsprechend zur Anwendung kommenden, vergleichsweise hohen Stromdichte im Bereich der ersten Zone ist der hier an vielen Stellen stattfindende Angriff auf die aufzurauhende Oberfläche besonders intensiv.

Eine weitere vorteilhafte Maßnahme kann darin bestehen, daß die Stromdichte im Bereich der dritten Zone im Bereich zwischen den Stromdichten der ersten und der zweiten Zone liegt. Hierdurch wird sichergestellt, daß im Bereich der dritten Zone keine nennenswerte Veränderung der Rauhigkeit mehr stattfindet und es in erster Linie zur Beseitigung von Smut kommt. Dementsprechend reicht im Bereich der dritten Zone auch eine vergleichsweise kurze Verweilzeit aus.

Zweckmäßig kann die Verweilzeit im Bereich der dritten Zone im Bereich zwischen den Verweilzeiten im Bereich der ersten und der zweiten Zone liegen. Dies reicht zur Smutbeseitigung vollständig aus.

Eine weitere zweckmäßige Maßnahme kann darin bestehen, daß zumindest im Bereich der ersten Zone die höchste Elektrolyttemperatur vorliegt. Auch hierdurch kann der an vielen Stellen erfolgende Angriff auf die aufzurauhende Oberfläche intensiviert werden. Dementsprechend kann die Elektrolyttemperatur im Bereich der ersten Zone mit Vorteil größer als in den beiden anderen Zonen sein, wobei die Elektrolyttemperatur im Bereich der dritten Zone zweckmäßig im Bereich zwischen den Elektrolyttemperaturen der ersten und zweiten Zone liegen kann.

In weiterer Fortbildung der übergeordneten Maßnahmen können im Bereich der drei Zonen jeweils unterschiedliche Elektrolyte Verwendung finden. Dies ermöglicht eine individuelle Anpassung an die Bedürfnisse des Einzelfalls. Dennoch kann im Elektrolyt jeder Stufe zur Erzielung einer guten Wirtschaftlichkeit mindestens eine gleiche Komponente enthalten sein, vorzugsweise in Form von HCl, vorzugsweise in der Konzentration von 5g/l.

Weitere vorteilhafte Ausgestaltungen und zweckmäßige Fortbildungen des übergeordneten Verfahrens ergeben sich aus den restlichen Verfahrens-Unteransprüchen.

Die vorrichtungsmäßige Lösung der Aufgabe kann ausgehend von einer Vorrichtung mit wenigstens einer Aufrauhstation, die mehrere Kammern enthält, die jeweils mit beheizbarer, elektrolytischer Flüssigkeit beaufschlagbar sind, in die jeweils wenigstens eine an eine Stromquelle anschließbare Elektrode eintaucht, und mit vorzugsweise durch Transportrollen gebildeten Transporteinrichtungen zum an den Elektroden vorbeilaufenden Transport des vorzugsweise bandförmigen Trägermetalls, erfindungsgemäß darin bestehen, daß die Kammern einer Aufrauhstation nicht miteinander kommunizieren und daß jeder Kammer eine eigene Elektrolytquelle und eine eigene, vorzugsweise einstellbare Heizeinrichtung sowie eine Stromversorgungseinrichtung mit individuell vorgebbarer Stromdichte und Stromfrequenz zugeordnet sind.

Diese Maßnahmen stellen sicher, daß im Bereich jeder Zone die Stromdichte, die Stromfrequenz, die Elektrolyttemperatur und die Art des zur Anwendung kommenden Elektrolyten individuell vorgegeben werden können, ohne daß gegenseitige Störungen zu befürchten wären.

Vorteilhaft kann dabei im Falle eines bandförmigen Trägermetalls der Weg dieses bandförmigen Trägermetalls durch die Kammern entsprechend dem Unterschied der gewünschten Durchlaufzeiten unterschiedlich lang sein. Hierzu können die Kammern einfach eine unterschiedliche, lichte Länge aufweisen. Hierdurch lassen sich auf einfache Weise trotz konstanter Bandgeschwindigkeit die gewünschten Durchlaufzeiten erreichen.

Weitere vorteilhafte Ausgestaltungen und zweckmäßige Fortbildungen der übergeordneten Vorrichtung ergeben sich aus den restlichen Vorrichtungs-Unteransprüchen.

Nachstehend wird die Erfindung rein beispielsweise anhand der Zeichnung näher erläutert.

Die einzige Figur der Zeichnung zeigt eine schematische Darstellung einer Vorrichtung zur Durchführung des erfindungsgemäßen Aufrauhverfahrens.

Bei der Herstellung von Offset-Druckplatten oder dergleichen geht man von einem bandförmigen Trägermetall, etwa aus Al 1050 oder Al 3003, aus, dessen Oberfläche zunächst aufgerauht, dann mit einer Oxyd-Schicht überzogen und anschließend mit einem sogenannten Interlayer behandelt wird, bevor eine fotoempfindliche Schicht aufgebracht wird. Die der Zeichnung zugrundeliegende Vorrichtung enthält eine als Ganzes mit 1 bezeichnete Aufrauhstation. Diese besitzt einen wannenförmigen Behälter 2, der durch zwei Zwischenwände 3 in drei Kammern 4, 5, 6 unterteilt ist. In und außerhalb der Kammern 4, 5, 6 sind durch Umlenkrollen 7 gebildete Führungselemente vorgesehen, über welche das von einer Rolle 8 abgewickelte Band 9 geführt wird und die so angeordnet sind, daß das Band 9 in Form U-förmiger Schleifen durch jede Kammer 4, 5, 6 hindurchgeführt wird. Einige der Umlenkrollen 7 können zur Bewerkstelligung eines Bandtransports angetrieben sein. Vielfach genügt hierzu aber auch der im Bereich einer hier nicht näher dargestellten Aufwickelstation auf das Band ausgeübte Zug.

Bevor das Band 9 in die Aufrauhstation 1 einläuft, wird es entfettet und anschließend gespült. Hierzu ist der die Rolle 8 aufnehmenden Abwickelstation ein mit Natronlauge oder dergleichen beaufschlagbares Entfettungsbassin 10 nachgeordnet, durch welches das Band 9 in Form einer U-förmigen Schleife hindurchgeführt wird. Neben der Entfettung findet hierbei gleichzeitig eine Vorätzung statt. Anschließend durchläuft das Band 9 eine mit beidseitig der Transportebene angeordneten, mit Spülwasser beaufschlagbaren Sprühdüsen 11 versehene Spülstation 12. Das so vorbehandelte Band läuft in die Aufrauhstation 1 ein, in welcher eine Aufrauhung auf elektrochemischem Wege bewerkstelligt wird.

Die Aufrauhstation 1 und dementsprechend auch die hier ablaufende Bearbeitung sind entsprechend der Anzahl der aufeinanderfolgenden Kammern 4, 5, 6 in drei Zonen I, II, III unterteilt, denen jeweils eine Kammer 4, 5, 6 zugeordnet ist. Die Kammern 4, 5, 6 enthalten jeweils eine Füllung einer elektrolytischen Flüssigkeit. Diese besteht im wesentlichen aus Wasser, dem gewisse Agenzien beigegeben sind. Die beigegebenen Agenzien können aus einer oder mehreren Komponenten bestehen. Im vorliegenden Fall soll HCl in sämtlichen drei Zonen vorkommen und zwar überall in der Kontentration von 5g/l. In der Zone I sind außer HCl keine weiteren Agenzien vorhanden. In der Zone II ist neben HCl auch noch H₃BO₃ in der Konzentration von 10g/l vorhanden. In der Zone III ist neben HCl ebenfalls H₃BO₃, hier in der Konzentration von 1g/l, vorhanden. Selbstverständlich könnten auch andere Reagenzien Verwendung finden. So könnte anstelle von Salzsäure auch Salpetersäure Verwendung finden und dergleichen. Dasselbe gilt für weitere, aus dem Stand der Technik entnehmbare Elektrolytzusammensetzungen.

Da jede Kammer 4, 5, 6 mit einem Elektrolyten spezieller Zusammensetzung beaufschlagbar sein soll , ist jeder Kammer 4, 5, 6 ein eigener Elektrolyt-Vorratsbehälter 14, 15, 16 zugeordnet, von dem eine zur zugeordneten Kammer 4, 5, 6 führende, mit einer Pumpe 17 versehene Versorgungsleitung 18 abgeht. Im dargestellten Ausführungsbeispiel werden die Kammern 4, 5, 6 im Durchlaufbetrieb mit dem zugeordneten Elektrolyten beaufschlagt. Dementsprechend führt von jeder Kammer 4, 5, 6 eine an einen überlauf angeschlossene Rücklaufleitung 19 zum zugeordneten Vorratsbehälter 14, 15, 16 zurück.

Um in jeder Kammer 4, 5, 6 die gewünschte Temperatur einhalten zu können, ist jeder Kammer eine eigene Heizeinrichtung 20 zugeordnet, die mittels einer zugehörigen Steuereinrichtung 21 steuerbar ist. Bei der Heizeinrichtung kann es sich um einen in der Versorgungsleitung 18 angeordneten Durchlauferhitzer handeln. Im dargestellten Ausführungsbeispiel ist die Heizeinrichtung 20 in Form einer in der jeweils zugeordneten Kammer 4, 5, 6 angeordneten Heizschlange ausgebildet. Diese soll im dargestellten Ausführungsbeispiel elektrisch beheizbar sein und ist dementsprechend an das elektrische Netz 22 angeschlossen. Der Regler der Steuereinrichtung 21 ist einstellbar, wie durch die Skala 23 angedeutet ist.

Die Steuereinrichtungen 21 sollen im vorliegenden Fall so eingestellt werden, daß die Elektrolyttemperatur in der zur Zone I gehörenden Kammer 4 36°C, in der zur Zone II gehörenden Kammer 5 28°C und in der zur Zone III gehörenden Kammer 6 31°C beträgt. Die Elektrolyttemperatur der Zone I kann zwischen 30°C und 40°C, der Zone II zwischen 20°C und 40°C und der Zone III zwischen 25°C und 35°C liegen. Innerhalb dieser Bereiche werden die Temperaturen in jedem Falle so gewählt, daß in der Zone I die höchste Elektrolyttemperatur und in der Zone II die niedrigste Elektrolyttemperatur vorliegen und die Elektrolyttemperatur der Zone III sich dazwischen befindet.

Zur Einleitung von Strom ist in jeder Kammer 4, 5, 6 ein Satz von zwei in derselben Stromschleife angeordneten Elektroden 24 vorgesehen. Hierbei kann es sich um aus Graphit bestehende, mit Abstand nebeneinander angeordnete Blöcke handeln, an deren Unterseite das Band 9 vorbeigeführt wird. In einem derartigen Fall wird nur die den Elektroden 24 zugewandte Bandoberseite aufgerauht, was bei der Herstellung von Druckplatten erwünscht ist. Sofern beide Bandseiten aufgerauht werden sollen, können einander gegenüberliegende Elektroden vorgesehen sein, zwischen denen das Band hindurchgeführt wird, oder es können mit entsprechenden Durchfahrfenstern versehene Elektroden Verwendung finden. Die Elektroden 24 werden über das Stromnetz 22 mit Wechselstrom versorgt. Jedem Elektrodensatz 24 sind jedoch eine eigene, nach Art eines Frequenzverstärkers aufgebaute Frequenzeinstelleinrichtung 25 und eine eigene, nach Art eines Strom- bzw. Spannungsverstärkers aufgebaute Strom- bzw. Spannungseinstelleinrichtung 26 zugeordnet, die einstellbar sind, wie durch die Skala 27 bzw. 28 angedeutet ist.

Im vorliegenden Fall sollen die Frequenzeinstelleinrichtungen 25 so eingestellt sein, daß in der Zone I eine Stromfrequenz von 210Hz, in der Zone II von 45Hz und in der Zone III von 315Hz vorliegt. Die Frequenz in der Zone I kann zwischen 120Hz bis 240Hz, in der Zone II zwischen 20Hz bis 80Hz und in der Zone III zwischen 250Hz bis 360Hz betragen. Innerhalb dieser Bereiche wird die Frequenz immer so gewählt, daß die Frequenz in der Zone I viel größer als in der Zone II ist, aber kleiner als in der Zone III bleibt, in welcher die größte Frequenz zur Anwendung kommt. Die Strom- bzw. Spannungseinstelleinrichtungen 26 sind hier so eingestellt, daß sich im Bereich der Zone I eine Stromdichte von 50A/dm², in der Zone II von 20A/dm² und in der Zone III von 30A/dm² ergibt. Die Stromdichte im Bereich der Zone I kann zwischen 40A/dm² bis 80A/dm², im Bereich der Zone II zwischen 10A/dm² bis 30A/dm² und in der Zone III zwischen 15A/dm² bis 50A/dm² betragen. Innerhalb dieser Bereiche wird die Stromdichte immer gewählt, daß im Bereich der ersten Zone I die größe Stromdichte und im Bereich der zweiten Zone II die geringste Stromdichte vorliegt, und daß die Stromdichte im Bereich der Zone III dazwischen liegt.

Das Band 9 soll sich hier mit konstanter Geschwindigkeit bewegen. Die Durchlaufwege des Bands 9 durch die Zonen I, II, III sind dementsprechend so gewählt, daß sich die gewünschten Verweilzeiten ergeben. Im vorliegenden Fall sind unterschiedliche Verweilzeiten erwünscht. Die den Zonen I, II, III zugeordneten Kammern 4, 5, 6 besitzen dementsprechend in Laufrichtung des Bands eine von der gewünschten Verweilzeit abhängige, unterschiedliche lichte Weite. Im Bereich der Zone II ist die längste Verweilzeit erwünscht. Dementsprechend besitzt die der Zone II zugeordnete Kammer 5 die größte Länge. In der Zone I ist die kürzeste Verweilzeit erwünscht. Dementsprechend besitzt die der Zone I zugeordnete Kammer 4 die geringste Länge. Die Länge der Kammer 6 liegt zwischen den Längen der Kammern 4 und 5. Die Kammerlängen sind hier so bemessen, daß sich in der zur Zone I gehörenden Kammer 4 eine Verweilzeit von 3sec., in der zur Zone II gehörenden Zone 5 eine Verweilzeit von 10sec. und in der zur Zone III gehörenden Kammer 6 eine Verweilzeit von 4sec. ergibt. Im Falle unveränderbarer Kammerlängen, wie hier, läßt sich die Verweilzeit durch Änderung der Bandgeschwindigkeit variieren. Der brauchbare Bereich liegt dabei für die zur Zone I gehörende Kammer 4 bei 2sec. bis 5sec., für die zur Zone II gehörende Kammer 5 zwischen 6sec. bis 15sec. und für die zur Zone III gehörende Kammer 6 zwischen 2sec. bis 6sec..

Bei Beaufschlagung der Elektroden 24 mit Strom kommt ein elektrochemischer Vorgang in Gang, durch den die den Elektroden 24 zugewandte Oberfläche des Bands 9 aufgerauht wird. Die hohe Frequenz und Stromdichte und die kurze Verweilzeit im Bereich der Zone I führt dabei zum Entstehen sehr vieler, und dementsprechend gleichmäßig über die aufzurauhende Oberfläche verteilter, aber noch sehr kleiner Vertiefungen. Diese werden im Bereich der Zone II, in der eine lange Verweilzeit bei vergleichsweise niedrigem Strom- und Frequenzniveau gegeben ist, stark vergrößert. Infolge des niedrigen Strom- und Frequenzniveaus entstehen in der Zone II praktisch keine neuen Vertiefungen mehr, sondern es werden lediglich die in der Zone I erzielten Angriffspunkte erweitert. Ein großer Teil des aus dem Band 9 herausgelösten Materials setzt sich in Form eines Sumpfes, sogenanntem Smut, in den hergestellten Vertiefungen ab. Dieser Smut wird im Bereich der Zone III infolge der hier zur Anwendung kommenden, sehr hohen Stromfrequenz und mittleren Stromdichte, in Bewegung gebracht und praktisch weggewirbelt.

Bei Versuchen mit einem aus Al 1050 bestehenden Band betrugen in der Zone I die Stromdichte 50A/dm², die Stromfrequenz 210Hz, die Verweilzeit 3sec. und die Temperatur 36°C. Die Flüssigkeit enthielt neben Wasser die Komponente HCl in einer Konzentration von 5g/l. In der Zone II betrugen die Stromdichte ebenfalls 50A/dm², die Frequenz 45Hz, die Verweilzeit 10sec. und die Elektrolyttemperatur 28°C. Die Flüssigkeit enthielt neben Wasser die Komponente HCl in einer Konzentration von 5g/l und die Komponente H₃BO₃ in einer Konzentration von 10g/l. In der Zone III betrugen die Stromdichte wiederum 50A/dm², die Stromfrequenz 315Hz, die Verweilzeit 4sec. und die Elektrolyttemperatur 31°C. Die Flüssigkeit enthielt neben Wasser die Komponenten HCl in einer Konzentration von 5g/l und H₃BO₃ in einer Konzentration von 1g/l. Das so bearbeitete Band besaß eine sehr gleichmässige, praktisch weiße, streifen- und smutfreie Oberfläche.

Bei einem weiteren Versuch mit einem aus Al 3003 bestehenden Band betrugen die Stromdichten in der Zone 50A/dm² , in der Zone II 20A/dm² und in der Zone III 50A/dm². Ansonsten wurden die beim ersten Versuch vorliegenden Parameter eingehalten. Die aufgerauhte Oberfläche des so bearbeiteten Bands besaß trotz der an sich bekannten, schlechten Aufrauhbarkeit von Al 3003 praktisch dieselbe Beschaffenheit wie das Band im ersten Beispiel, jedoch war die optische Dichte etwas höher.

Nach dem Verlassen der Aufrauhstation 1 durchläuft das Band 9 eine der Aufrauhstation 1 nachgeordnete Spülstation 29, die mit zu beiden Seiten der Transportebene angeordneten, mit Wasser beaufschlagbaren Sprühdüsen 30 versehen ist. Das so vorbereitete Band 9 kann anschliessend einer hier nicht mehr dargestellten Anodisierungseinrichtung zugeführt werden, in welcher die aufgerauhte Oberfläche mit einer Oxydschicht überzogen wird. Anschließend kann das Band eine Auftragstation zum Auftragen eines sogenannten Interlayers durchlaufen. Das aufgerauhte, mit einer Oxydschicht und einer Interlayerschicht versehene Band bildet das Basismaterial zur Herstellung von Druckplatten. Hierzu wird das Band in Stükke geschnitten und vorher oder nachher mit einer fotoempfindlichen Schicht beschichtet.

## Patentansprüche

1. Verfahren zur elektrochemischen Aufrauhung der Oberfläche von vorzugsweise bandförmigem Trägermetall, insbesondere für Druckplatten, vorzugsweise Offset-Druckplatten, bei dem das Trägermetall vorzugsweise nach einer Einfettung in ein mehrere Zonen enthaltendes Elektrolytbad eingebracht und im Bereich jeder Zone der Wirkung von in das Elektrolytbad eingeleitetem Wechselstrom ausgesetzt wird, **dadurch gekennzeichnet,** **daß** die Stromfrequenz in der ersten Zone größer und die Stromdichte zumindest nicht kleiner als in der zweiten Zone sind, in welcher eine längere Verweilzeit eingehalten wird als in der ersten Zone und daß eine dritte Zone vorgesehen ist, in der die Stromfrequenz am größten ist.

2. Verfahren nach Anspruch 1, **dadurch gekennzeichnet,** **daß** die Stromdichte in der ersten Zone größer als in der zweiten Zone ist und daß vorzugsweise die Stromdichte in der dritten Zone im Bereich zwischen den Stromdichten der ersten und der zweiten Zone liegt.

3. Verfahren nach einem der vorhergehenden Ansprüche, **dadurch gekennzeichnet, daß** die Verweilzeit in der dritten Zone zumindest der Verweilzeit in der ersten Zone und höchstens der Verweilzeit in der zweiten Zone entspricht, vorzugsweise zwischen den Verweilzeiten in der ersten und in der zweiten Zone liegt.

4. Verfahren nach einem der vorhergehenden Ansprüche, **dadurch gekennzeichnet, daß** zumindest in der ersten Zone die höchste Elektrolyttemperatur vorliegt und daß vorzugsweise die Elektrolyttemperatur in der ersten Zone größer als in den beiden anderen Zonen ist und die Elektrolyttemperatur in der dritten Zone zwischen den Elektrolyttemperaturen in der ersten und in der zweiten Zone liegt.

5. Verfahren nach einem der vorhergehenden Ansprüche, **dadurch gekennzeichnet, daß** in den drei Zonen unterschiedliche Elektrolyten Verwendung finden, wobei vorzugsweise der Elektrolyt jeder Zone mindestens eine gleiche Komponente, vorzugsweise in Form von HCl, wiederum vorzugsweise in der Konzentration von 5g/l, enthält.

6. Verfahren nach Anspruch 5, **dadurch gekennzeichnet, daß** der Elektrolyt der ersten Zone außer des allen Zonen gemeinsamen Zusatzes keinen weiteren Zusatz enthält, daß der Elektrolyt der zweiten Zone außer des allen Zonen gemeinsamen Zusatzes einen weiteren Zusatz, vorzugsweise in Form von H₃BO₃, wiederum vorzugsweise in einer Konzentration von 10g/l, enthält und der Elektrolyt der dritten Zone außer des allen Zonen gemeinsamen Zusatzes einen weiteren Zusatz, vorzugsweise in Form von H₃BO₃, in einer kleineren Konzentration als die zweite Stufe, wiederum vorzugsweise in der Konzentration von 1g/l, enthält.

7. Verfahren nach einem der vorhergehenden Ansprüche, **dadurch gekennzeichnet, daß** die Stromfrequenz in der ersten Zone im Bereich zwischen 120Hz bis 240Hz liegt, vorzugsweise 210Hz beträgt, daß die Stromfrequenz in der zweiten Zone im Bereich zwischen 20Hz bis 80Hz liegt, vorzugsweise 45Hz beträgt und daß die Stromfrequenz in der dritten Zone im Bereich zwischen 250Hz bis 360Hz liegt, vorzugsweise 315Hz beträgt.

8. Verfahren nach einem der vorhergehenden Ansprüche, **dadurch gekennzeichnet, daß** die Stromdichte in der ersten Zone im Bereich zwischen 40A/dm² bis 80A/dm² liegt, vorzugsweise 50A/dm² beträgt, daß die Stromdichte in der zweiten Zone im Bereich zwischen 10A/dm² bis 30A/dm² liegt, vorzugsweise 20A/dm² beträgt und daß die Stromdichte in der dritten Zone im Bereich zwischen 15A/dm² bis 50A/dm² liegt, vorzugsweise 30A/dm² beträgt.

9. Verfahren nach einem der vorhergehenden Ansprüche, **dadurch gekennzeichnet, daß** die Elektrolyttemperatur in der ersten Zone im Bereich zwischen 30°C bis 40°C liegt, vorzugsweise 36°C beträgt, daß die Elektrolyttemperatur in der zweiten Zone im Bereich zwischen 20°C bis 40°C liegt, vorzugsweise 28°C beträgt und daß die Elektrolyttemperatur in der dritten Zone im Bereich zwischen 20°C bis 35°C liegt, vorzugsweise 31°C beträgt.

10. Verfahren nach einem der vorhergehenden Ansprüche, **dadurch gekennzeichnet, daß** die Verweilzeit in der ersten Zone im Bereich zwischen 2sec. bis 5sec. liegt, vorzugsweise 3sec. beträgt, daß die Verweilzeit in der zweiten Zone im Bereich zwischen 6sec. bis 15sec. liegt, vorzugsweise 10sec. beträgt und daß die Verweilzeit in der dritten Zone im Bereich zwischen 2sec. bis 6sec. liegt, vorzugsweise 4sec. beträgt.

11. Verfahren nach einem der vorhergehenden Ansprüche, **dadurch gekennzeichnet, daß** bei Verwendung von Al 1050 als Trägermetall die Stromdichte in allen drei Zonen 50A/dm² beträgt und daß bei Frequenz, Verweilzeit, Elektrolyttemperatur und Elektrolytart die bevorzugten Werte vorliegen.

12. Verfahren nach einem der vorhergehenden Ansprüche 1 bis 10, **dadurch gekennzeichnet, daß** bei Verwendung von Al 3003 als Trägermetall die Stromdichte in der ersten und in der dritten Zone 50A/dm² und in der zweiten Zone 20A/dm² beträgt und daß bei Frequenz, Verweilzeit, Elektrolyttemperatur und Elektrolytart die bevorzugten Werte vorliegen.

13. Vorrichtung zur Durchführung des Verfahrens mit wenigstens einer Aufrauhstation (1), die mehrere Kammern (4, 5, 6) enthält, die jeweils mit beheizbarer, elektrolytischer Flüssigkeit beaufschlagbar sind, in die jeweils wenigstens eine an eine Stromquelle anschließbare Elektrode (24), vorzugsweise ein Satz von zwei Elektroden (24), eintaucht, und mit vorzugsweise durch Transportrollen (7) gebildeten Transporteinrichtungen zum an den Elektroden (24) vorbei laufenden Transport des vorzugsweise bandförmigen Trägermetalls (9), **dadurch gekennzeichnet, daß** die Kammern (4, 5, 6) einer Aufrauhstation (1) nicht miteinander kommunizieren und daß jeder Kammer (4, 5, 6) eine eigene Elektrolytquelle (14, 15, 16) und eine eigene, vorzugweise einstellbare Heizeinrichtung (20) sowie eine Stromversorgungseinrichtung (25, 26) mit individuell vorgebbarer Stromdichte und Stromfrequenz zugeordnet sind.

14. Vorrichtung nach Anspruch 13, **dadurch gekennzeichnet,** **daß** der Weg des bandförmigen Trägermetalls (9) durch die Kammern (4, 5, 6) entsprechend dem Unterschied der gewünschten Verweilzeit unterschiedlich lang ist, wobei vorzugsweise die mittlere, der Zone II zugeordnete Kammer (5) länger als die der Zone I zugeordnete, erste Kammer (4) ist und die Länge der dritten, der Zone III zugeordneten Kammer (6) zumindest der Länge der ersten Kammer (4) und höchstens der Länge der zweiten Kammer (5) entspricht, vorzugsweise im Bereich zwischen der Länge der ersten und zweiten Kammer (4, 5) liegt.

15. Vorrichtung nach einem der vorhergehenden Ansprüche 13 oder 14, **dadurch gekennzeichnet, daß** jeder Kammer (4, 5, 6) jeweils ein vorzugsweise einstellbarer Frequenzverstärker (25) und Strom- bzw. Spannungsverstärker (26) zugeordnet sind.

## Claims

1. A method for the electrochemical roughening of the surface of preferably strip-like substrate material, more particularly for printing plates, and in particular offset printing plate, in the case of which the substrate material preferably after degreasing is placed in an electrolyte bath having a plurality of zones and within each zone is subjected to the action of AC fed to the electrolyte bath, characterized in that the current frequency in the first zone is higher and the current density is at least not lower than in the second zone, in which the residence time is longer than in the first zone and in that a third zone is provided, in which the current frequency is highest.

2. The method as claimed in claim 1, characterized in that the current density in the first zone is greater than in the second zone and in that preferably the current density in the third zone is in a range between the current densities in the first zone and in the second zone.

3. The method as claimed in any one of the preceding claims, characterized in that the residence time in the third zone is at least equal to the residence time in the first zone and at the most is equal to the residence time in the second zone and more particularly is between the residence times in the first and in the second zone.

4. The method as claimed in any one of the preceding claims, characterized in that at least in the first zone the highest electrolyte temperature is maximum and in that preferably the electrolyte temperature in the first zone is higher than in the two other zones and the electrolyte temperature in the third zone is between the electrolyte temperatures in the first zone and in the second zone.

5. The method as claimed in any one of the preceding claims, characterized in that different electrolytes are utilized in the three zone, the electrolyte in each zone preferably having at least one common component, preferably in the form of HCl and again preferably at a concentration of 5 g/l.

6. The method as claimed in claim 5, characterized in that apart from the component common to all zones, the electrolyte of the first zone does not comprise any further component, in that apart from the component common to all zones, the electrolyte of the second zone comprises a further component, preferably in the form of H₃BO₃, again preferably at a concentration of 10 g/l and the electrolyte in the third zone apart from the component common to all zones, comprises a further component, preferably in the form of H₃BO₃, at a lower concentration than the second and again preferably at a concentration of 1 g/1.

7. The method as claimed in any one of the preceding claims, characterized in that the current frequency in the first zone is in a range of between 120 Hz and 240 Hz and preferably is equal to 210 Hz, in that the current frequency in the second zone is in a range between 20 Hz and 80 Hz and preferably is equal to 45 Hz and in that the current frequency in the third zone is in a range between 250 Hz and 360 Hz and preferably is equal to 315 Hz.

8. The method as claimed in any one of the preceding claims, characterized in that the current density in the first zone is in a range between 40 A/dm² and 80 A/dm² and is preferably equal to 50 A/dm², in that the current density in the second zone is in a range between 10 A/dm² and 30 A/dm², and is preferably equal to 20 A/dm² and in that the current density in the third zone is in a range of between 15 A/dm² and 50 A/dm², and is preferably equal to 30 A/dm².

9. The method as claimed in any one of the preceding claims, characterized in that the electrolyte temperature in the first zone is in a range between 30° C and 40° C, and preferably is equal to 36° C, in that the electrolyte temperature in the second zone is in a range between 20° C and 40° C, and is preferably equal to 28° C and in that the electrolyte temperature in the third zone is in a range between 20° C and 35° C and is preferably equal to 31° C.

10. The method as claimed in any one of the preceding claims, characterized in that the residence time in the first zone is in a range between 2 sec. and 5 sec. and is preferably equal to 3 sec., in that the residence time in the second zone is in a range between 6 sec. and 15 sec. and is preferably equal to 10 sec. and in that the residence time in the third zone is in a range between 2 sec. and 6 sec and is preferably equal to 4 sec.

11. The method as claimed in any one of the preceding claims, characterized in that in the case of the treatment of Al 1050 as a substrate material the current density in all three zones is equal to 50 A/dm² and in that the frequencies, residence times, electrolyte temperatures and types of electrolyte are as preferred.

12. The method as claimed in any one of the preceding claims, characterized in that in the case of the treatment of Al 3003 as the substrate material the current density in the first and in the third zones is equal to 50 A/dm² and in the second zone is equal to 20 A/dm² and in that the frequencies, residence times, electrolyte temperatures and types of electrolyte are as preferred.

13. An apparatus for the performance of the method comprising at least one roughening station (1), which comprises a plurality of chambers (4, 5 and 6), which are respectively able to be fed with a heatable electrolyte liquid, into which there respectively dips at least one electrode (24) able to be connected with a source of current, and more particularly a set of two electrodes (24), and conveying means preferably constituted by conveying rolls (7), for conveying the preferably strip-like substrate material (9) past the electrodes (24), characterized in that the chambers (4, 5 and 6) of one roughening station (1) do not communicate with one another and in that each chamber (4, 5 and 6) has its own source of electrolyte (14, 15 and 16) and has preferably adjustable heating means (20) and furthermore a current supply means (25 and 26) with individually preset current density and current frequency.

14. The apparatus as claimed in claim 13, characterized in that the path of the strip-like substrate material (9) through the chambers (4, 5 and 6) is of different length in accordance with the difference in the desired residence time, the middle chamber (5) for the zone II being preferably longer than the first chamber (4) for the zone I and the length of the third chamber (6) for the zone III being at least equal to the length of the first chamber (4) and at the most the length of the second chamber (5), and is preferably in a range between the length of the first chamber and of the second chamber (4 and 5).

15. The apparatus as claimed in any either of the claims 13 and 14, characterized in that each chamber (4, 5 and 6) is provided with a preferably adjustable frequency amplifier (25) and furthermore current, and respectively, voltage amplifiers (26).

## Revendications

1. Procédé pour le grainage électrochimique de la surface d'un métal de support, avantageusement en forme de bande, notamment pour des plaques d'impression, avantageusement des plaques d'impression Offset, selon lequel le métal de support, avantageusement après un graissage, est introduit dans un bain d'électrolyte contenant plusieurs zones et est exposé, dans le domaine de chaque zone, à l'action d'un courant alternatif acheminé dans le bain d'électrolyte, procédé caractérisé en ce que la fréquence du courant dans la première zone est plus grande, et la densité du courant n'est au moins pas plus petite que dans la seconde zone, dans laquelle on maintient une plus longue durée de séjour que dans la première zone, et en ce qu'il est prévu une troisième zone dans laquelle la fréquence du courant est la plus grande.

2. Procédé selon la revendication 1, caractérisé en ce que la densité de courant est plus grande dans la première zone que dans la seconde zone et en ce que, avantageusement, la densité de courant se situe dans la troisième zone entre les densités de courant de la première zone et de la seconde zone.

3. Procédé selon l'une des revendications précédentes, caractérisé en ce que le temps de séjour dans la troisième zone correspond au moins au temps de séjour dans la première zone et au maximum au temps de séjour dans la seconde zone et se situe avantageusement entre les temps de séjour dans les première et seconde zones.

4. Procédé selon l'une des revendications précédentes, caractérisé en ce qu'au moins dans la première zone, la température de l'électrolyte est la plus élevée et en ce que, avantageusement, la température de l'électrolyte dans la première zone est plus grande que celle régnant dans les deux autres zones, et en ce que la température de l'électrolyte dans la troisième zone se situe entre les températures de l'électrolyte dans les première et seconde zones.

5. Procédé selon l'une des revendications précédentes, caractérisé en ce que, dans les trois zones, servent des électrolytes différents, l'électrolyte de chaque zone contenant avantageusement au moins un même constituant, avantageusement sous forme de HCl, avantageusmeent encore en la concentration de 5 g/l.

6. Procédé selon la revendication 5, caractérisé en ce que l'électrolyte de la première zone ne contient, en plus de l'additif commun à toutes les zones, pas d'autre additif; en ce que l'électrolyte de la seconde zone contient, en plus de l'additif commun à toutes les zones, un autre additif, avantageusement sous forme de H₃BO₃, avantageusement à nouveau en une concentration de 10 g/l, et l'électrolyte de la troisième zone contient, en plus de l'additif commun à toutes les zones, un autre additif, avantageusement sous forme de H₃BO₃, en une plus faible concentration que la seconde étape, avantageusement en la concentration d'1 g/l.

7. Procédé selon l'une des revendications précédentes, caractérisé en ce que la fréquence du courant se situe, dans la première zone, entre 120 HZ et 240 HZ, et elle est avantageusement de 210 HZ; en ce que la fréquence du courant dans la seconde zone se situe entre 20 Hz et 80 Hz, et elle est avantageusement de 45 Hz; et en ce que la fréquence du courant dans la troisième zone se situe entre 250 Hz et 360 Hz, et elle est avantageusement de 315 Hz.

8. Procédé selon l'une des revendications précédentes, caractérisé en ce que la densité du courant se situe dans la première zone entre 40 A/dm² et 80 A/dm² , avantageusement à 50 A/dm²; en ce que la densité de courant dans la seconde zone se situe entre 10 A/dm² et 30 A/dm², avantageusment à 20 A/dm², et en ce que la densité de courant se situe dans la troisième zone entre 15 A/dm² et 50 A/dm², avantageusement à 30 A/dm².

9. Procédé selon l'une des revendications précédentes, caractérisé en ce que la température de l'électrolyte se situe, dans la première zone, entre 30°C et 40°C, avantageusement à 36°C; en ce que la température de l'électrolyte dans la seconde zone se situe entre 20°C et 40°C, avantageusement à 28°C, et en ce que la température de l'électrolyte se situe dans la troisième zone entre 20°C et 35°C, avantageusement à 31°C.

10. Procédé selon l'une des revendications précédentes, caractérisé en ce que le temps de séjour dans la première zone se situe entre 2 secondes et 5 secondes, avantageusement à 3 secondes; en ce que la durée de séjour dans la seconde zone se situe entre 6 secondes et 15 secondes, avantageusement à 10 secondes; et en ce que la durée de séjour dans la troisième zone se situe entre 2 secondes et 6 secondes, avantageusement à 4 secondes.

11. Procédé selon l'une des revendications précédentes, caractérisé en ce qu'en cas d'utilisation de Al 1050 comme métal de support, la densité du courant est dans l'ensemble des trois zones de 50 A/dm² et en ce que, pour la fréquence, le temps de séjour, la température de l'électrolyte et la nature de l'électrolyte, on a affaire aux valeurs préférées.

12. Procédé selon l'une des revendications 1 à 10 ci-dessus, caractérisé en ce qu'en cas d'utilisation de AL 3003 comme métal de support, la densité de courant est de 50 A/dm² dans la première zone et dans la troisième zone et elle est de 20A/dm² dans la seconde zone; et en ce que, pour la fréquence, le temps de séjour, la température de l'électrolyte et la nature de l'électrolyte, on a à faire aux valeurs préférées.

13. Dispositif pour la conduite du procédé, comportant au moins un poste (1) de grainage, qui contient plusieurs chambres (4,5,6), pouvant chacune être alimentée en liquide électrolytique chauffable, dans chacune desquelles plonge au moins une électrode (24), pouvant être connectée à une source de courant, avantageusement un groupe de deux électrodes (24), et comportant des agencements de transport, avantageusement formés par des rouleaux de transport (7) pour le transport devant les électrodes (24) du métal de support (9), avantageusement en forme de bande, dispositif caractérisé en ce que les chambres (4,5,6) d'un poste de grainage (1) ne communiquent pas l'une avec l'autre et en ce que chaque chambre (4,5,6) est associée à une source (14,15,16) propre d'électrolyte et à un dispositif (20) propre de chauffage, avantageusement réglable, ainsi qu'à une installation (25,26) d'alimentation en courant, dont la densité de courant et la fréquence du courant sont individuellement pré-réglables.

14. Dispositif selon la revendication 13, caractérisé en ce que le trajet du métal de support (g) en forme de bande a une longueur différente lors de la traversée des chambres (4,5,6) selon la différence entre les temps de séjour voulus, et, avantageusement, la chambre (5) médiane, associée à la zone II, est plus longue que la première chambre (4) associée à la zone I;la longueur de la troisième chambre (6) associée à la zone III, correspondant au moins à la longueur de la première chambre (4) et au maximum à la longueur de la seconde chambre (5) en se situant avantageusement entre la longueur de la première chambre (4) et celle de la seconde chambre (5).

15. Dispositif selon l'une des revendications 13 ou 14 précédentes, caractérisé en ce qu'à chaque chambre (4,5,6) sont associés à chaque fois un amplificateur de fréquence (25) et un amplificateur de courant ou de tension (26), avantageusement réglables.
